# EUROPÄISCHE PATENTSCHRIFT

(11) **EP 0 279 896 B1**
(45) Veröffentlichungstag und Bekanntmachung des Hinweises auf die Patenterteilung: **29.05.1991**
(21) Anmeldenummer: 87112094.5
(22) Anmeldetag: 20.08.1987
(51) Int. Cl.: C21C 1/02, B66B 15/02, C21D 1/06

(54) **Verfahren zum Herstellen der Treibscheiben von Aufzuganlagen aus Eisenguss**
Method of manufacturing cast iron sheaves for hoisting devices
Procédé pour la réalisation de poulies d'entraînement en fonte pour ascenseurs

(30) Priorität: 23.02.1987 HU 67887
(43) Veröffentlichungstag der Anmeldung: 31.08.1988
(73) Patentinhaber: Szolnoki Ingatlankezelö Vallalat, H-5001 Szolnok (HU)
(72) Erfinder: Kakuk, Bela, Dipl.-Ing., H-5001 Szolnok (HU)
(74) Vertreter: Lemcke, Rupert, Dipl.-Ing.

(56) Entgegenhaltungen:
- GB-A- 1 415 150
- PATENT ABSTRACTS OF JAPAN, Band 5, Nr. 144 (C-71)[816], 22. Juni 1981; & JP-A-56 75 522 (TOKYO SHIBAURA DENKI K.K.) 22-06-1981
- METALLURGIST, Band 23, Nr. 1/2, Januar/Februar 1979, Seiten 22-24, Plenum Publishing Corp.; V.I. MACHIKIN et al.: "Using the "magnesium-gas" method to obtain refined cast iron"
- STAHL UND EISEN, Band 94, Nr. 2, 17. Januar 1974, Seiten 66,67; P.A. FISHER: "Zur entschwefelung von Roheisen mit Magnesium"
- TECHNISCHE RUNDSCHAU, Band 71, Nr. 22, 29. Mai 1979; J. HEYDECKER: "Oberflächenhärten in der Praxis. Induktions- und Flammhärten sind wirtschaftliche und effektive Verfahren ohne Umweltprobleme"

## Beschreibung

Die Erfindung betrifft ein Verfahren zum Fertigen von Treibscheiben für Aufzuganlagen aus Eisenguß.

Wie bekannt, werden diese Treibscheiben gegenwärtig aus Lamellengraphit enthaltendem Gußeisen (ÖV 200 bzw. ÖV 250) hergestellt. Als Fertigungsgrundstoff wird hierzu hämatitisches graues Rohgußeisen mit einem Zuschlag von Ferrosilizium benützt. Nach dem Abgießen, d. h . nach dem Abkühlen des Gußstückes folgt im allgemeinen eine entspannende Normalisierbehandlung. Danach wird die Treibscheibe aus dem Gußstück spanabhebend fertig bearbeitet (Siehe z. B. das Buch von Dr. Verö und Dr. Káldor. Metallurgie der Eisenlegierungen. Budapest: Technischer Buchverlag, 1966. Seite 282 - 299; oder das Lehrbuch von Dr. Gillemot. Die Technologie der Konstruktions-Werkstoffe, Band 1. Budapest: Lehrbuch-Verlag, 1954).

Gemäß den Betriebserfahrungen können die nach der obigen Technologie hergestellten Treibscheiben - selbst bei sehr sorgsamer Betriebsbedingung - eine akzeptable Lebensdauer nicht erreichen, da der allzuschnelle Verschleiß der gußeisernen Seilnuten durch das Stahlseil einen vorzeitigen Seilaustausch erforderlich macht. Dadurch aber wird der Kostenaufwand für Erhaltung der Anlage beträchtlich erhöht; ganz abgesehen von den zwangsläufig anfallenden Stillstandkosten der Aufzüge, die insbesondere bei vielstöckigen Wohngebäuden für die Bewohner geradezu unerträgliche Unbequemlichkeiten, Zeitverluste und Ärgernisse erbringen. Für die Betreiber solcher Anlagen wäre es akzeptabel, wenn die Lebensdauer der Kombination "Treibscheibe - Stahlseil" wenigstens einen Benützungszyklus von etwa 10 Jahren gestatten würde. Leider kann dieser wünschenswerte Kennwert heute, mit den Treibscheiben aus Lamellengraphit-Gußeisen nicht einmal angenähert erzielt werden.

Mit der vorliegenden Erfindung verfolgten wir deshalb das Ziel, für dieses Problem eine solche Lösung zu schaffen, bei welcher die bisherigen Mängel vermieden und ein solches Treibscheiben-Fertigungsverfahren geschaffen wird, mittels welchem für die Treibscheiben eine fast den Stahlseilen angenäherte Lebensdauer erzielt werden kann; ferner die Erhaltungskosten beträchtlich gesenkt, die zwangsläufigen Stillstandszeiten und damit verbundene Unbequemlichkeiten auf ein Mindestbetrag reduziert werden.

Bei der Erarbeitung der Erfindung gingen wir von der Erkenntnis aus, daß bei den Treibscheiben der zulässige maximale Rillendruck von der Härte des Nutenwerkstoffs abhängig ist. Eine Vergrößerung der herkömmlichen Werkstoffhärte der aus Lamellengraphit als Gußeisenstück hergestellten Seilnut von HB - 180 kp/mm² wäre auch schon deshalb unumgänglich erforderlich, da nach den heute gültigen Grundprinzipien der Treibscheibenbemessung das Seil als kontinuierliche Fläche, der Rillendruck aber als gleichmäßig verteilte Last angenommen werden muß. Das aber entspricht nicht ganz der wirklichen Lage, da ja die Belastung des Stahlseils keineswegs "gleichmäßig verteilt" zu betrachten ist, so daß in den Berührungspunkten (der Scheibennut - Stahlseil) auch "Hertzsche Spannungen" auftreten.

Ferner ist der Verschleiß der Treibscheibenrille - bei ansonsten richtiger Planung, Fertigung, Einbau und vorschriftsmäßigem Betrieb - ausschlaggebend abhängig eine Folge des Seilgleitens bzw. des Seilschlüpfens. Die relative Geschwindigkeit des Gleitens bzw. Schlüpfens zwischen Nut und Seil könnte prinzipiell durch eine Erhöhung der Treibfähigkeit verhindert werden, diesem aber setzt maximal der zulässige Rillendruckwert eine Grenze, der wiederum eine Funktion der Treibscheibenhärte ist.

Mit Inbetrachtnahme der obigen Gesichtspunkte ist die Grundlage der Erfindung jene Erkenntnis, daß die gestellte Aufgabe zu lösen ist, wenn das Treiben dem jeweiligen Bedarf entsprechend ist, d. h. wenn eine Treibscheibe gebaut und betrieben wird, deren Nut eine Oberfläche von erhöhter Härte und Verschleißbeständigkeit besitzt, indem die Gefügestruktur des Gußeisens entsprechend umgestaltet wird.

Die gestellte Aufgabe wurde also durch eine solche Fortentwicklung des Fertigungsverfahrens für gußeiserne Treibscheiben gelöst, bei welchem nach der Abzapfung des geschmolzenen Basisroheisens die Gießform gegossen wird, dann das Gußstück abgekühlt, danach gegebenenfalls normalisiert, schließlich aber das abgekühlte und normalisierte Gußstück durch Zerspanung fertigbearbeitet wird. Dies wird erfindungsgemäß dadurch fortentwickelt, d. h. das Wesen der Erfindung besteht darin, daß vor der Gießprozedur der Schwefelgehalt des Schmelze-Bades auf einen Wert unter 0,01 % gesenkt wird.

Aus
Machikin, V.I. u.a. "Using the 'magnesium-gas'
method to obtain refined cast iron".
Metallurgist 23, Nr. 1/2 (1979): 22 - 24
und
Fisher, P.A. "Zur Entschwefelung von Roheisen
mit Magnesium". Stahl und Eisen 94, Nr. 2
(1974) : 66 - 67
ist es zwar grundsätzlich bekannt, Roheisen durch Zugabe von Magnesium auf unter 0,01 % Schwefel zu entschwefeln. Die Verwendung derart behandelten Roheisens für die Erzeugung von Seilscheiben kann jedoch aus diesem Stand der Technik nicht hergeleitet werden.

Durch die obige Maßnahme wird durch das Abbinden des Schwefels eine kugelgraphitische Gefüge-Struktur des Gußeisens zustande gebracht.

Ferner ist es zweckmäßig, wenn der Magnesiumzuschlag in das Schmelzbad bei einer Temperatur von 1480 bis 1550 °C unter den Spiegel des Schmelzbades - vorteilhaft in Form von Magnesiumkoks - zugegeben wird. Damit läßt sich nämlich der sonst bei den plötzlichen Reaktionen des Magnesiums unweigerlich erfolgende "Spritz-Effekt" vermeiden.

Nach einem weiteren Merkmal der Erfindung ist es bei größeren Beanspruchungen von Vorteil , wenn nach der Fertigbearbeitung der seilaufnehmenden Nutoberflächen diese einem Härtungsverfahren, vorzugsweise einem Flammenverfahren unterzogen werden. Dieser Maßnahme ist es z. B. zu verdanken, daß bei Treibscheiben von gleichen Abmessungen und gleicher Gußtechnologie - der verschiedenen Belastung entsprechend - Seilrillen von verschiedener Oberflächenhärte ausgestaltet werden können, noch dazu mit einem relativ geringen Kostenaufwand.

Die Erfindung soll nun anhand der folgenden Beispiele eingehender erläutert werden. In diesen zwei Beispielen ist nämlich das Verfahren gemäß der Erfindung nach Art und Weise seiner Durchführung beschrieben.

### Beispiel I.

Für normale Inanspruchnahme, d. h. als Aufzug für ein Wohngebäude mittlerer Bauhöhe wurde eine sechsrillige Treibscheibe von 638 mm Nenndurchmesser fabriziert. Als Basiswerkstoff gingen wir in bekannter Weise vom hämatitischen Grundroheisen aus, das 4,3 - 4,6 % Kohle, 0,0015 - 0,05 % Mangan; 2,26 - 2,75 % Silizium und 0,035 - 0,11 % Phosphor enthielt.

Dem geschmolzenen Basisroheisen wurde im vorliegenden Falle Ferrosilizium als Legierungswerkstoff zugegeben, welcher 73 % Silizium, 07 % Mangan, 0,1 % Phosphor und 0,08 % Schwefel enthielt.

Als nächstfolgender Schritt des Verfahrens wurde der Schwefelgehalt des Schmelzbades erfindungsgemäß unter 0,01 % - im vorliegenden Falle auf 0,008 % - vermindert bzw. eingestellt. Dazu wurde Magnesiumkoks benützt, den wir bei 1480 °C Temperatur in das Schmelzbad gelangen ließen. Die Einführung des Magnesiumkokses in das Schmelzbad erfolgte erfindungsgemäß in der Weise, daß dieser Zuschlag unter den Spiegel des Schmelzbades eingebracht wurde.

Unmittelbar vor dem Gießen führten wir die sekundäre Modifizierung mit Ferrosilizium durch, zur Verbesserung der Homogenität der Grundstruktur.

Hierauf folgte das Gießen in die Gießform bei 1320 °C Temperatur. Die vollständige Abkühlung erfolgte in der Sandform in ca. 9 Stunden.

Danach wurde das abgekühlte Gußstück zwecks Entspannung normalisiert. Dabei wurde zunächst das Gußstück im Ofen in bekannter Weise auf 920 °C vorgewärmt, und - nach 5 Stunden Warmhalten bei dieser Temperatur im Ofen - auf 900 °C gekühlt. Danach wird das abgekühlte Gußstück in bekannter Weise auf die Nennabmessungen fertigbearbeitet.

Nach den Ergebnissen der mit den in obiger Weise gefertigten Treibscheiben durchgeführten Prüfungen wurde am Seilführungsmantel Härtewerte HB 210-260 kp/mm² gemessen (mit einer Kugel von 10 mm Durchmesser, bei 30 kN Belastung). Die Materialprüfung wies nach, daß der Werkstoff des Gußstücks eine ferritische-perlitische Basis hat (mit ca. 30 % Ferrit, Werkstoffgüte: F 30; die Feinheit des Perlits : Pf 1,4), somit ein Kugelgraphit-Gußeisen mit gleichmäßiger Graphitform und Graphitverteilung ist (die Kennwerte für die Graphitform lauten: Ga 9-10; Graphitgröße: Gm 45), dessen Festigkeitseigenschaften die auf GÖV 500 bezüglichen Standardvorschriften überschreiten, d. h . R_{p 0,2} = 406 - 459 MPa; Rₘ = 602 - 658 MPa; A₅ = 2,3 - 3,6 %).

Das erfindungsgemäße Kugelgraphit-Eisen enthielt: 2,8 - 3,15 % Kohle; 2,8 - 3,1 Silizium; max. 0,3 % Mangan; max. 0,2 % Phosphor; sowie 0,008 % Schwefel.

Nach unseren Betriebsergebnissen haben die nach dem obigen Verfahren hergestellten Aufzugtreibscheiben bei Normalbeanspruchung, d. h. bei einem mittelhohen Wohngebäude (also z. B. die in weitem Umfang eingesetzten "SCHINDLER"schen Aufzüge) eine - im Vergleich zu den herkömmlichen Aufzugtreibscheiben - wesentlich erhöhte Verschleißfestigkeit und können demzufolge wesentlich länger betrieben werden. Demzufolge aber kann die Summe der Zwangsstillstandszeiten wesentlich verkürzt werden.

Ein zusätzlicher Vorteil der Treibscheiben gemäß der Erfindung besteht noch darin, daß ein solches Gußstück leichter zerspant werden kann als das herkömmliche Gußeisen aus Lamellengraphit, was für die spanabhebenden Werkzeuge z. B. eine um 30 % längere Lebensdauer ergibt. Hierdurch aber wird der Kostenaufwand für eine längere Lebensdauer der Werkzeuge weiter vermindert.

### Beispiel II.

Auch zu Hochverkehrsliften z. B. für stark in Anspruch genommene Aufzüge in zehnstöckigen Bürogebäuden fabrizierten wir Treibscheiben. Hier wichen wir von dem Verfahren in Beispiel I darin ab, daß der Magnesiumkoks bei 1550 °C vor dem Abgießen der Schmelze unter den Schmelzspiegel zugegeben wurde. Ein weiterer Unterschied war, daß im vorliegenden Falle das Arbeitsstück nach der Fertigbearbeitung einer nachträglichen Wärmebehandlung unterzogen wurde. Diese nachträgliche Wärmebehandlung hatte das Ziel, wegen der gesteigerten Beanspruchungen die Oberflächenhärte der Rillen noch weiter zu erhöhen.

Diese Wärmebehandlung der Rillenoberfläche wurde von uns durch Härtung, d. h . in diesem Falle durch eine bei 850 °C verrichtete Flammhärtung durchgeführt. Dabei wurde die mit regulierbarer Drehzahl rotierende Treibscheibe, bzw. deren Rillen mit einem speziellen Gasbrennerkopf auf einmal zugleich erhitzt. Der wärmebehandelte Rillenbereich wurde danach sofort abgekühlt durch die Rotation der Treibscheibe. Durch Änderung der Rotationgsgeschwindigkeit, d. h. über die Drehzahl der Treibscheibe konnten wir die Schichtdicke der gehärteten Rillenoberfläche regulieren, die wir bei unseren Versuchen mit 1 - 1,5 mm wählten. Der gewünschte Glühwärmgrad konnte aufgrund der Farbe (Sauerkirschenrot) in der Praxis festgestellt und identifiziert werden.

Wir betonen, daß diese nachträgliche Wärmebehandlung gleichfalls mit der nach dem erfindungsgemäßen Verfahren erzeugten Kugelgraphit-Materialstruktur möglich ist, da ja die Körnungvergröberung und die Volumenzunahme hier insgesamt nur 25 - 30 % des grauen, lamellengraphitischen Gußeisens beträgt.

Die gemessenen Rillenhärtewerte ergaben sich mit HB = 480-500 kp/mm² . Solche Werte ergeben bei den in der Praxis vorkommenden Beanspruchungen für die Betreiber eine sie befriedigende, lange Lebensdauer, und die Sicherung eines wirtschaftlichen Betriebes.

Über ihre im obigen bereits erwähnten Vorteile hinausgehend ist noch ein wichtiger Vorteil dieser Erfindung, daß wir die verschiedenen Belastungsverhältnisse mit der gleichen, universal anwendbaren Technologie Treibscheiben herstellen können, welche dann nötigenfalls nach der Fertigbearbeitung den oben beschriebenen Oberflächenhärteverfahren unterzogen werden können. Damit aber kann die jeweilige optimale Oberflächenhärte und Verschleißbeständigkeit eingestellt werden, da ja die mit dem Verfahren gemäß der Erfindung zustandegebrachte Kugelgraphit-Gefügestruktur hierzu die Möglichkeit bietet. Ferner: Als Folge des Einsatzes einer Treibscheibe mit erfindungsgemäß längerer Lebensdauer und verbesserter Verschleißbeständigkeit kann auch eine Gewichtseinsparung erzielt werden.

Schließlich sei noch erwähnt, daß der Schwefelgehalt des Schmelzbades vor dem Gießen - außer mit Magnesium - auch mit anderen Zuschlägen z. B. auch mit Cerium unter den vorgeschriebenen Grenzwert vermindert werden kann. Es kann gegebenenfalls auch die Normalisierungsoperation nach erfolgtem Gießen ganz weggelassen werden.

## Patentansprüche

1. Verfahren zum Herstellen von Aufzug-Treibscheiben aus Gußeisen, bei welchem das geschmolzene Basisroheisen nach dem Abzapfen in die Gießform gegossen wird, dann das Gußstück abgekühlt, danach gegebenenfalls normalisiert, schließlich das abgekühlte Gußstück fertigbearbeitet wird,
dadurch gekennzeichnet,
daß der Schwefelgehalt des Schmelzbades noch vor dem Gießen auf einen Wert unter 0,01 % vermindert wird.

2. Verfahren nach Anspruch 1,
dadurch gekennzeichnet,
daß Magnesium in das Schmelzbad bei 1480-1550 °C Temperatur, unter den Spiegel des Schmelzbades - vorzugsweise in der Form von Magnesiumkoks - zugegeben werden soll.

3. Verfahren nach Anspruch 1 oder 2,
dadurch gekennzeichnet,
daß nach der Fertigbearbeitung des Gußstückes wenigstens die seilführenden Rillenoberflächen einer Härtung - vorzugsweise einer Flammhärtung - unterzogen werden.

## Claims

1. A process for producing cast iron drive pulleys of lifts, wherein the molten basic crude iron is poured into the casting mould after tapping, then the casting is cooled down, thereafter is optionally normalised, finally the cooled casting is final-machined,
characterised in that
the sulphur content of the melt bath is reduced to a value below 0.01% still before pouring.

2. A process according to claim 1,
characterised in that,
magnesium is to be added into melt bath at a temperature of 1480-1550°C, below the top surface of the melt bath, preferably in the form of magnesium coke.

3. A process according to claim 1 or 2,
characterised in that,
after final-machining of the casting at least the groove surfaces guiding the cable ropes are subjected to hardening, preferably flame hardening.

## Revendications

1. Procédé pour fabriquer des poulies motrices en fonte pour ascenseurs et monte-charge, selon lequel la fonte brute de base fondue est, après soutirage, coulée dans le moule, puis la pièce coulée est refroidie, après quoi elle est éventuellement normalisée et enfin la pièce coulée refroidie est façonnée, procédé caractérisé en ce que la teneur en soufre du bain de fusion est encore abaissée, avant la coulée, à une valeur inférieure à 0,01 %.

2. Procédé selon la revendication 1, caractérisé en ce que le magnésium doit être introduit - de préférence sous la forme de coke magnésium - dans le bain de fusion à une température de 1480-1550°C, au-dessous de la surface du bain de fusion.

3. Procédé selon l'une des revendications 1 et 2, caractérisé en ce qu'après le façonnage de la pièce coulée on soumet au moins les surfaces des gorges guide-câble à un durcissement, de préférence à une trempe à la flamme.
